# FASCICULE DE BREVET EUROPEEN

(11) **EP 0 390 664 B1**
(45) Date de publication et mention de la délivrance du brevet: **04.08.1993**
(21) Numéro de dépôt: 90400818.2
(22) Date de dépôt: 23.03.1990
(51) Int. Cl.: C10M 159/12, C10M 159/24

(54) **Nouveaux composés thiophosphores leur préparation et leur utilisation comme additifs pour lubrifiants**
Neue Thiophosphorverbindungen, Verfahren zu ihrer Herstellung und ihre Verwendung als Schmiermittelzusatzstoffe
New thiophosphorous compounds, a process for preparing same and use of said compounds as lubricant additives

(30) Priorité: 30.03.1989 FR 8904345
(43) Date de publication de la demande: 03.10.1990
(73) Titulaire: INSTITUT FRANCAIS DU PETROLE, 92502 Rueil-Malmaison (FR)
(72) Inventeur: Parc, Guy, 92500 Rueil Malmaison (FR); Thevenin, Nicole, F-75017 Paris (FR); Born, Maurice, F-92000 Manterre (FR); Lallement, Jacques, F-93300 Aubervilliers (FR)

(56) Documents cités:
- DE-A- 1 926 505
- US-A- 3 132 101
- US-A- 4 328 111
- US-A- 4 804 489

## Description

La présente invention concerne de nouveaux composés thiophosphorés solubles dans les huiles minérales obtenus par réaction d'au moins un sulfure de phosphore avec au moins un sulfonate détergent dit "surbasique".

D'une manière générale, un sulfonate détergent surbasique peut être défini comme constitué d'un agent tensioactif consistant essentiellement en un sel alcalin ou alcalino-terreux d'un acide sulfonique renfermant des groupes oléophiles et qui maintient en dispersion colloïdale des sels d'acides faibles minéraux tels que CO₂, H₂S et de bases alcalines ou alcalino-terreuses.

Selon l'invention, le produit de réaction entre le sulfure de phosphore et le sulfonate détergent surbasique peut être éventuellement traité par au moins un composé à hydrogène actif qui peut être de l'eau, un alcool, un phénol, un acide carboxylique, un ester-acide, un acide minéral, une base minérale, une amine, un amide ou un mercaptan.

La présente invention concerne également la préparation de ces nouveaux composés thiophosphorés et leur utilisation comme additifs dans les lubrifiants minéraux et synthétiques. En particulier, on a découvert que ces nouveaux additifs présentaient des propriétés antiusure et extrême-pression particulièrement intéressantes pour l'application aux huiles pour moteurs, aux huiles d'engrenages, aux fluides hydrauliques, aux graisses lubrifiantes ou aux huiles pour le travail des métaux.

Les additifs antiusure et extrême-pression sont incorporés aux lubrifiants lorsque ceux-ci sont destinés à lubrifier des organes soumis à des contraintes mécaniques importantes, tels que la distribution dans les moteurs thermiques, les engrenages, les roulements ou les butées. Des contraintes mécaniques importantes apparaissent également lors de l'usinage des métaux, qu'il s'agisse de coupe ou de formage.

Les additifs antiusure les plus largement utilisés dans les moteurs sont les dialkyldithiophosphates de zinc, mais l'efficacité de ces additifs est atténuée par la présence de dispersants azotés, probablement à cause de la formation de complexes de coordination entre ces deux types d'additifs. Or les huiles moteurs modernes exigent des quantités importantes de dispersants, notamment pour être conformes à l'essai VE de la spécification SG de l'American Petroleum Institute. La teneur accrue en additif nécessaire pour maintenir constantes les qualités antiusure se traduit par une augmentation de la teneur en phosphore des huiles moteurs, alors que c'est précisément l'inverse qui est recherché pour l'efficacité maximale des pots catalytiques destinés à réduire la pollution par les gaz d'échappement.

En ce qui concerne les huiles de transmission, deux types d'additifs sont largement utilisés : les additifs phospho-soufrés et les additifs à base de dispersion de borate de potassium. Le principal inconvénient des huiles minérales renfermant des additifs phospho-soufrés est leur instablilité thermique, qui commence à se manifester dès 120-130°C. Or il n'est pas rare que des températures de 150°C soient atteintes dans les transmissions de poids lourds ou de voitures particulières utilisées dans des conditions sévères. Les huiles de transmission à base de borate de potassium sont nettement plus stables thermiquement, mais sont sensibles à l'eau, ce qui est rédhibitoire pour certains usages. Des additifs antiusure et extrême-pression plus efficaces, plus stables thermiquement et présentant moins d'interactions avec les autres additifs dans les formulations sont activement recherchés.

Les composés thiophosphorés micellaires de la présente invention peuvent être définis d'une manière générale comme étant obtenus par réaction d'au moins un sulfonate surbasé (A) avec un sulfure de phosphore (B), le produit réactionnel pouvant être éventuellement mis au contact avec au moins un composé à hydrogène actif (C). La réaction entre A et B, et éventuellement le traitement subséquent par C, peut avantageusement être effectuée dans un solvant (D).

Le composé A est un sulfonate surbasique obtenu à partir d'au moins un sel de métal alcalin ou alcalino-terreux d'au moins un composé acide choisi parmi les acides sulfoniques, naturels ou synthétiques. La surbasification des sels de métaux alcalins ou alcalino-terreux de ces acides s'effectue en général en présence d'un promoteur, en traitant un excès d'oxyde ou d'hydroxyde de métal alcalin ou alcalino-terreux en suspension dans le milieu réactionnel, par un acide faible tel que CO₂, SO₂, H₂S, ou H₃BO₃. Les cations les plus utilisés pour la surbasification sont le sodium, le magnésium, le calcium et le baryum utilisés sous forme de leur oxyde ou hydroxyde. Le promoteur est un alcool, particulièrement le méthanol, un alkylphénol ou un composé aminé tel que l'ammoniaque, une amine ou un amino-alcool. L'acide faible le plus couramment utilisé est le CO₂.

La préparation des additifs surbasiques est bien connue et est décrite par exemple dans les brevets : US 2 865 956, 3 150 088, 3 537 996, 3 830 739, 3 865 737, 4 148 740 et 4 505 830 et le brevet français 2 101 813. Il existe des variantes de la réaction de surbasification qui font notamment appel à des carbonates préformés à partir d'alcoxydes et de CO₂ avant la mise en contact avec le sel alcalin ou alcalino-terreux du composé acide ; elles sont décrites notamment dans les brevets US 2 956 018, 3 932 289 et 4 104 180.

Les acides sulfoniques pour la fabrication des sulfonates surbasiques utilisables selon l'invention sont connus et décrits dans de nombreux brevets, par exemple dans le brevet français 2 101 813, pages 5 et 6. La portion hydrocarbonée de la molécule présente avantageusement une masse moléculaire au moins égale à 370 pour assurer la miscibilité des sulfonates correspondants dans les huiles minérales. Il peut s'agir d'acides dits "naturels", issus de la sulfonation de coupes pétrolières, ou d'acides synthétiques préparés par sulfonation de charges préparés par voie synthétique : les hydrocarbures alkényliques, tels que polyisobutènes (brevet US 4 159 956), les hydrocarbures alkylaryliques comme par exemple les post-dodécylbenzènes obtenus comme produit de queue de la fabrication de dodécylbenzène.

Les composés A surbasiques préférés selon l'invention sont les sulfonates de sodium ou de calcium surbasés par le carbonate de sodium ou le carbonate de calcium.

Les sulfonates surbasiques A utilisables selon l'invention ont une alcalinité exprimée en terme de TBN (alcalinité équivalente exprimée en milligramme de KOH par g de produit) comprise entre 50 et 550 (soit de 0,9 à 10 équivalents basiques par kg) et de préférence entre 150 et 450 (soit de 2,7 à 8 équivalents basiques par kg).

Le composé B est un sulfure de phosphore tel que P₄S₇, P₄S₉, P₄S₁₀. P₄S₁₀, est le sulfure de phosphore préféré selon l'invention. Le sulfure de phosphore est utilisé en quantité telle que le rapport P molaire/EB, où EB représente l'équivalent basique de l'additif surbasique, est compris entre 0,002 et 0,15 et de préférence entre 0,02 et 0,12. Au delà du rapport P molaire/EB = 0,15, la réaction entre l'additif surbasique et le sulfure de phosphore risque d'être incomplète.

Le composé C pouvant être éventuellement utilisé est un composé renfermant un hydrogène actif ; ce peut être de l'eau, un alcool tel que le méthanol ou l'isopropanol, un phénol, un acide tel qu'un acide carboxylique comme l'acide acétique, un ester acide comme un dialkylphosphite, un acide minéral comme l'acide borique ou l'acide phosphorique, une base comme l'ammoniac ou une amine, un amide, un mercaptan, tel que le dimercaptothiadiazole ou ses dérivés substitués de formule
ou
- R: = H, avec x = 1
- R: = groupement hydrocarbyle, avec 1 ≦ x ≦ 5

La quantité molaire du composé C introduite par rapport à la quantité molaire de phosphore apporté par le sulfure de phosphore, peut varier dans un rapport compris entre 0,1 et 5, et de préférence entre 0,3 et 3.

Les composés C préférés selon l'invention sont l'ammoniac, l'isopropanol, les dialkylphosphites, l'acide borique, les mercaptans, en particulier les dérivés du dimercaptothiadiazole.

Le solvant D éventuellement utilisé permet de réduire la viscosité du milieu réactionnel et ainsi d'améliorer le contact des réactifs. Comme exemples de solvants utilisables selon l'invention, on peut citer le cyclohexane, le toluène, les xylènes et de façon générale les coupes d'hydrocarbures ayant un intervalle d'ébullition compris entre 60 et 150°C et de préférence entre 90 et 120°C.

Les additifs obtenus selon l'invention peuvent présenter une certaine réactivité vis-a-vis des alliages cuivreux. L'utilisation d'additifs séquestrants du type dimercaptothiadiazole à des doses comprises entre 0,25 et 0,75 % en masse dans les formulations finales conduit à un comportement entièrement satisfaisant vis-à-vis du cuivre. La dose requise est inférieure lorsque le composé C est lui-même un dérivé du mercaptothiadiazole. Elle peut aller par exemple jusqu'à 0,5 % en masse.

La nature des composés formés au cours de la réaction n'est pas connue avec certitude. On peut supposer que les sulfures de phosphore réagissent sur la dispersion colloïdale du sel d'acide faible et de base alcaline ou alcanino-terreuse, pour former des thiophosphates minéraux alcalins ou alcalino-terreux. Cette hypothèse se trouve confortée par le fait que lors de la dialyse en milieu hydrocarbure des produits selon l'invention, la totalité du phosphore est retrouvée dans la fraction non dialysée.

Une autre caractéristique de la présente invention est que, dans les limites définies, les produits obtenus conservent l'état colloïdal en donnant des solutions dans les hydrocarbures parfaitement limpides et stables dans le temps.

Le procédé de fabrication des composés selon l'invention comporte les étapes suivantes:

### Etape 1 :

La réaction du sulfure de phosphore sur le sulfonate surbasique peut être effectuée à une pression comprise entre la pression atmosphérique et environ 5 bars absolus (0,5 MPa), à une température comprise entre 60 et 130°C et de préférence entre 85 et 120°C. La réaction entre le sulfure de phosphore, réactif solide et l'additif surbasique est facilitée par une bonne agitation du milieu réactionnel et par l'emploi éventuel d'un solvant hydrocarboné D. Le sulfure de phosphore peut être introduit progressivement dans le milieu réactionnel, mais il peut également être introduit en totalité en début de manipulation dans le composé surbasique éventuellement dissous dans un solvant hydrocarboné, à condition que la température du milieu réactionnel soit inférieure à environ 60°C. La réaction est déclenchée alors en élevant progressivement la température dans les fourchettes indiquées ci-dessus.

### Etape 2:

Le composé C à hydrogène actif peut se présenter sous forme gazeuse, liquide ou solide et les moyens d'introduction dans le milieu réactionnel seront appropriés à son état physique. La réaction peut être effectuée à une pression comprise entre la pression atmosphérique et environ 5 bars absolus (0,5 MPa), à une température comprise entre 60 et 130°C et de préférence entre 85 et 120°C.

### Etape 3:

Filtration et élimination des solvants et de l'excès éventuel de réactif. L'étape de filtration n'est pas toujours nécessaire, les étapes 1 et 2 conduisant dans la plupart des cas à des mélanges liquides homogènes. Lorsque la filtration s'impose, elle peut être réalisée avant l'élimination du solvant D, par exemple sur de simples disques de cellulose, soit sur des couches d'agents filtrants de type diatomite ou de silice naturelle d'origine volcanique. On peut également procéder à la filtration après élimination des solvants. Dans ce cas, il est avantageux d'effectuer la filtration à chaud, par exemple de 90 à 120°C et sous une pression de 2 à 5 bars.

La distillation du solvant peut être réalisée dans le réacteur lui-même. L'élimination des dernières traces est facilitée par un stripping à l'azote. Elle peut être également effectuée dans un évaporateur à film mince.

Les exemples suivants illustrent l'invention. Ils ne doivent en aucune manière être considérés comme limitatifs.

### EXEMPLE 1

Dans un réacteur agité et sous couverture d'azote, on introduit 292,8 g d'un sulfonate de calcium surbasé par du carbonate de calcium dont le TBN est de 410 mg KOH/g (soit un nombre d'équivalents basiques de 7,32 par kg) et 300 ml de toluène. Lorsque le mélange est homogène, 25,7 g (0,058 mole) de P₄S₁₀ sont introduits dans le réacteur et la température est progressivement portée à 90°C, puis maintenue à ce niveau pendant 2 heures. Les effluents gazeux sont absorbés dans une solution de potasse à 10 %. Le mélange réactionnel est alors porté au reflux ; la température se stabilise à 115°C. Après 2 heures à cette température, le toluène est distillé sous courant d'azote, puis le produit de réaction est maintenu à 155°C pendant 2 heures tandis que le barbotage d'azote est poursuivi. Le produit est finalement filtré sur terre filtrante à 100°C, sous pression de 3 bars d'azote. On obtient finalement 301 g d'un produit ayant l'analyse élémentaire suivante:
- Ca: : 14,7 % masse
- P: : 2,00 % masse
- S: : 4,2 % masse

### EXEMPLE 2

Il est procédé comme à l'exemple 1 jusqu'à la fin du reflux de 2 heures à 115°C. A ce moment, on fait barboter 12 g d'ammoniac (0,706 mole) dans le mélange réactionnel. La durée d'introduction est de 1,5 heures. On fait ensuite passer un courant d'azote pour chasser l'excès d'ammoniac et le mélange réactionnel est filtré sur terre filtrante. Le toluène est distillé du mélange réactionnel à l'évaporateur rotatif. On recueille finalement 307,4 g d'un produit dont l'analyse est la suivante :
- Ca: : 14,5 % masse
- P: : 2,06 % masse
- S: : 4,25 % masse
- M: : 0,58 % masse

### EXEMPLE 3

Dans un réacteur agité et sous couverture d'azote, 293,7 g du sulfonate surbasique utilisé dans les exemples précédents sont dissous dans 300 ml de toluène. 23 g (0,052 mole) de P₄S₁₀ sont alors progressivement introduits dans le réacteur à la température de 90°C. Après la fin de l'introduction de P₄S₁₀, le mélange réactionnel est maintenu à cette température pendant encore 2 heures, puis le mélange est porté à reflux à 115°C pendant 1 heure pour s'assurer que la réaction est complète. La température est alors ramenée à 65°C et l'on introduit progressivement 29,7 g (0,495 mole) d'isopropanol dilués dans 50 ml de toluène, puis le milieu réactionnel est maintenu à 75°C pendant 3 heures. Après refroidissement, le mélange est filtré sur terre d'infusoire et les composés volatils sont éliminés à l'évaporateur rotatif. On obtient finalement 313,2 g d'un produit dont l'analyse est la suivante:
- Ca: : 14,2 % masse
- P: : 1,87 % masse
- S: : 3,25 % masse

### EXEMPLE 4

Il est procédé comme à l'exemple 3 à la différence près que l'on introduit progressivement 5 g (0,278 mole) d'eau à la place de l'isopropanol dilué dans le toluène. On récupère finalement 294,1 g d'un produit ayant la composition suivante:
- Ca: : 14,4 % masse
- P: : 1,84 % masse
- S: : 2,85 % masse

### EXEMPLE 5

La réaction est effectuée dans les mêmes conditions qu'à l'exemple 3, à la différence près que l'alcool utilisé est le méthanol. La quantité de méthanol introduite dans les mêmes conditions que ci-dessus est de 16 g (0,5 mole). Après filtration, puis élimination des composés volatils, on recueille finalement 310,7 g d'un produit dont l'analyse est la suivante:
- Ca: : 14,4 % masse
- P: : 1,99 % masse
- S: : 3,8 % masse

### EXEMPLE 6

Dans un réacteur agité et sous couverture d'azote sont introduits 244,75 g du sulfonate surbasique utilisé dans les exemples précédents et 250 ml de toluène. Le mélange est porté à 85-90°C. On introduit alors 18,7 g (0,042 mole) de P₄S₁₀ en 1 heure, les effluents gazeux sont recueillis dans une solution de potasse à 10 %. Le mélange est maintenu agité à la température de 90°C pendant 3 heures supplémentaires. Tout le P₄S₁₀ est alors entré en réaction. On introduit ensuite 10,2 g d'un dérivé de dimercaptothiadiazole vendu par la société AMOCO sous la dénomination commerciale AMOCO 153 en solution dans une masse équivalente de toluène. La température est portée à 115°C et est maintenue pendant 1,5 heure. Le toluène est ensuite distillé sous courant d'azote. On récupère finalement 263,1 g d'un liquide visqueux dont les concentrations en calcium, phosphore soufre et azote sont les suivantes :
- Ca: : 14,3 % masse
- P: : 1,71 % masse
- S: : 5,3 % masse
- N: : 0,31 % masse

### EXEMPLE 7

Il est procédé comme à l'exemple 1, mais avec les quantités suivantes de réactifs:
- sulfonate surbasique utilisé dans les examples précédents = 247,7 g
- P₄S₁₀ = 8,25(0,019 mole)
- toluène = 250 ml

Le produit obtenu après filtration et élimination du toluène, soit 253,3 g, présente les caractéristiques suivantes :
- Ca: : 14,2 % masse
- P: : 0,88 % masse
- S: : 2,25 % masse

### EXEMPLE 8

IL est procédé comme à l'exemple 5 jusqu'à réaction complète du P₄S₁₀. On introduit alors en une heure 24,5 g d'acide borique. Le mélange est ensuite porté à reflux à 115°C pendant 1,5 heure. Après filtration sur filtre de cellulose et évaporation du solvant, on obtient 266,3 g d'un produit dont l'analyse est la suivante :
- Ca: : 14,0 % masse
- P: : 1,69 % masse
- S: : 4,2 % masse
- B: : 1,51 % masse

### EXEMPLE 9

Il est procédé comme à l'exemple 6 jusqu'à réaction complète du P₄S₁₀. La température étant maintenue à 90°C, on introduit en 1 heure 49,5 g de didodécylphosphite en solution dans 50 ml de toluène. Puis la température est portée à 115°C et est maintenue pendant 3 heures.

Le toluène est ensuite distillé sous courant d'azote. On récupère finalement 302 g d'un liquide visqueux dont l'analyse est la suivante:
- Ca: : 12,2 % masse
- P: : 2,78 % masse
- S: : 3,45 % masse

### EXEMPLE 10

La réaction est effectuée avec les mêmes quantités de réactifs et dans les mêmes conditions qu'à l'exemple 3, à la différence près que la réaction est effectuée dans un réacteur sous pression en Hastelloy (marque déposée), muni d'un système d'agitation magnétique rigoureusement étanche. Après refroidissement, le réacteur est ramené à la pression atmosphérique et on procède à la filtration et à l'élimination des composés volatils. Après ces opérations, on récupère 315,1 g d'un produit de composition suivante:
- Ca: : 14,1 % masse
- P: : 1,95 % masse
- S: : 4,5 % masse

### EXEMPLE 11

La réaction est effectuée dans les mêmes conditions qu'à l'exemple 1, à la différence près que l'on utilise comme composé A, 324,5 g d'un sulfonate de sodium surbasé par du carbonate de calcium ayant un TBN de 370 mg KOH/g (soit un nombre d'équivalents basiques de 6,6/kg). On récupère finalement 342,1 g d'un produit de composition suivante:
- Ca: : 11,3 % masse
- Na: : 1,30 % masse
- P: : 1,92 % masse
- S: : 3,70 % masse

### EXEMPLE 12

La réaction est effectuée avec les mêmes quantités de réactifs et dans les mêmes conditions qu'à l'exemple 3, à la différence près qu'à la suite du reflux de 1 heure à 115°C et avant l'introduction de l'isopropanol, 6,4 g (0,043 mole) de 2,5 dimercapto-1,3,4-thiadiazole sont ajoutés progressivement au milieu réactionnel dont la température a été préalablement ramenée à 90°C.
L'addition d'isopropanol et la fin de la fabrication sont ensuite conduits selon les indications de l'exemple 3. On obtient finalement 323,4 g d'un liquide visqueux dont l'analyse est la suivante:
- Ca: : 14,0 % masse
- P: : 1,94 % masse
- S: : 4,62 % masse
- N: : 0,45 % mase

### EXEMPLE 13

### EVALUATION DES PROPRIÉTÉS ANTIUSURE ET EXTRÊME-PRESSION

Les produits décrits dans les exemples précédents ont été évalués pour leur propriétés antiusure et extrême-pression dans une huile lubrifiante. L'huile minérale de base utilisée est une 130 Neutral de caractéristiques suivantes :
- Viscosité cinématique à 40°C: : 25,5 mm²/s
- Viscosité cinématique à 100°C: : 4,7 mm²/s
- Index de viscosité: : 101
- Point d'écoulement: : - 15°C
- Teneur en soufre: : 0,46 % masse

### (a) ESSAI 4 BILLES

L'efficacité antiusure est évaluée sur machine à 4 billes fonctionnant pendant 1 heure sous des charges de 40 et 60 daN une vitesse de 1500 t/min, selon la méthode NF E48-617. Les moyennes du diamètre d'empreinte observées sur les 3 billes inférieures sont les suivantes :

### (b) ESSAI FZG

Les propriétés extrême-pression dans les huiles lubrifiantes des produits selon l'invention ont été mesurées sur machine d'engrenages FZG selon la méthode CEC L-07-A-71 avec la procédure A/16,6/90, c'est-à-dire utilisant l'engrenage de type A, avec une vitesse circonférentielle au diamètre primitif de 16,6 m/s et à la température de 90°C au début de chaque palier de charge. L'huile minérale utilisée est la base 130 N décrite ci-dessus. La méthode B de cotation visuelle a été utilisée. L'efficacité extrême-pression est d'autant plus prononcée que le palier de charge atteint est plus élevé. Lorsque cela a été possible, on a également relevé la température de l'huile à la fin du palier 12 qui est en relation avec les forces dissipées dans les frottements. Une température plus basse traduit un coefficient de frottement plus faible dans les conditions de l'essai. Les résultats obtenus figurent dans le tableau suivant :

L'ensemble de ces résultats montrent que les produits selon l'invention ont des propriétés extrême-pression très prononcées et que le coefficient de frottement est inférieur à celui des additifs extrême-pression classiques puisque les températures enregistrées en fin de palier 12 sont nettement inférieures, ce qui constitue un avantage évident dans des conditions sévères d'utilisation: boîtes de vitesse et pont-arrière de poids lourds à faible vitesse sous couple élevé, réducteurs ferroviaires de trains à grande vitesse, réducteurs d'hélicoptères, etc...

### EXEMPLE 14

### ESSAI D'USURE DE DISTRIBUTION DE MOTEUR THERMIQUE:

En vue de déterminer le comportement d'additifs selon l'invention dans la lubrification des moteurs, il a été procédé à des essais d'usure sur une maquette de distribution came-basculeurs de moteur PEUGEOT XL5. L'arbre à cames est en fonte coulée trempée, les basculeurs sont en acier 42C2 trempé et nitruré en bain de sel sans cyanure (procédé SURSULF). La base lubrifiante est une 175 Neutral Solvant dont les principales caractéristiques sont les suivantes:
- Viscosité cinématique à 40°C: : 33,7 mm²/s
- Viscosité cinématique à 100°C: : 5,7 mm²/s
- Index de viscosité: : 108
- Point d'écoulement: : -9°C

L'objectif visé dans cet essai était de remplacer l'additif antiusure et l'additif détergent par un additif selon l'invention. Par contre, un additif dispersant classique de type succinimide habituellement utilisé pour satisfaire les exigences de dispersivité à froid a été utilisé.

Le banc d'essai est entraîné par un moteur électrique et fonctionne selon le cycle suivant:
1 minute à 750 t/min
2 minutes à 1500 t/min

Les ressorts, sous levée maximale, sont tarés à 1200 N. La durée de l'essai est de 50 heures et la température de l'huile est régulée à 50°C. A l'issue de l'essai, les basculeurs sont pesés et cotés selon une échelle qui définit quatre aspects-types.

La formulation I comportant un additif selon l'invention a la composition suivante:
- produit de l'exemple 6 = 5,3 % en masse
- additif dispersant = 5 % en masse
- base 175 N = 89,7 % en masse

A titre de comparaison, une huile II à base d'additifs conventionnels a été essayée dans des conditions identiques. Sa composition est la suivante:
- Additifs antiusure (dialkyldithiophosphate de zinc) correspondant à 1400 ppm de zinc) = 1,70 % en masse
- additif détergent = 3,6 % en masse
- additif dispersant = 5 % en masse
- base 175 N = 89,7 % en masse

Les résultats obtenus sont indiqués ci-dessous:

Ils montrent une moindre usure et un meilleur aspect des basculeurs avec la formule utilisant l'additif selon l'invention.

### EXEMPLE 15

### ESSAI DE GRIPPAGE SUR PONT HYPOÏDE:

Le banc utilisé et les conditions d'essais sont décrits en détail dans une communication au 7ème Colloque international sur la lubrification automobile. Esslingen ; 16-18 janvier 1990. (The screening of E.P. oil formulas by the use of a new hypoïd gear axle test. G. VENIZELOS, G. LASSAU, P. MARCHAND).

Cet essai utilise un pont PEUGEOT PC7 sur lequel on applique des pics de couple de l'ordre de 340 N.m. La couronne est examiné sans démontage toutes les séries de 20 pics de couple. En l'absence d'usure anormale, l'essai est poursuivi jusqu'à 80 pics de couple, après quoi le pont est démonté et les surfaces du pignon et de la couronne sont examinées. Le résultat est donné en pourcentage de la surface portante détériorée par grippage (scoring).
Les additifs sont comparés dans une huile de base identique (100 neutral solvant). Un essai comparatif a été effectué avec un aditif extrême-pression commercialisé sous la dénomination d'ANGLAMOL 99 (marque déposée), additif extrême-pression largement utilisé dans les ponts hypoïdes.

## Revendications

1. Composition d'additif thiophosphoré, caractérisée en ce qu'elle est obtenue par réaction d'un sulfonate de sodium ou de calcium surbasifié par du cabonate de sodium ou de calcium, présentant de 0,9 à 10 équivalents basiques par kilogramme, avec un sulfure de phosphore, utilisé en une proportion telle que le rapport du phosphore molaire à l'équivalent basique du sulfonate surbasifié soit de 0,002 à 0,15.

2. Composition selon la revendication 1, caractérisée en ce que ledit sulfure de phosphore est choisi parmi P₄S₇, P₄S₉etP₄S₁₀.

3. Composition selon l'une des revendications 1 et 2, caractérisée en ce que ledit sulfure de phosphore est P₄S₁₀.

4. Composition selon l'une des revendications 1 à 3, caractérisée en ce que la réaction est effectuée à une pression comprise entre la pression atmosphérique et 0,5 MPa et à une température de 60 à 130°C.

5. Composition selon l'une des revendications 1 à 4, caractérisée en ce qu'elle est préparée au sein d'un solvant hydrocarboné bouillant entre 60 et 150°C.

6. Composition d'additif thiophosphoré, caractérisée en ce qu'elle est obtenue par un procédé qui comprend :
(i) la réaction d'un sulfonate de sodium ou de calcium surbasifié par du carbonate de sodium ou de calcium, présentant de 0,9 à 10 équivalents basiques par kilogramme, avec un sulfure de phosphore, utilisé en une proportion telle que le rappport du phosphore molaire à l'équivalent basique du sulfonate surbasifié soit de 0,002 à 0,15 ; et
(ii) la mise en contact du produit obtenu avec au moins un composé à hydrogène actif choisi parmi l'eau, les alcools, les phénols, les acides carboxyliques, les ester-acides, les acides minéraux, les bases minérales, les amines, les amides et les mercaptans.

7. Composition selon la revendication 6, caractérisée en ce que, dans l'étape (i), ledit sulfure de phosphore est choisi parmi P₄S₇, P₄S₉ et P₄S₁₀.

8. Composition selon l'une des revendications 6 et 7, caractérisée en ce que, dans l'étape (i), ledit sulfure de phosphore est P₄S₁₀.

9. Composition selon l'une des revendications 6 à 8, caractérisée en ce que dans l'étape (i), la réaction est effectuée à une pression comprise entre la pression atmosphérique et 0,5 MPa et à une température de 60 à 130°C.

10. Composition selon l'une des revendications 6 à 9, caractérisée en ce que dans l'étape (ii), ledit composé à hydrogène actif est choisi parmi l'eau, le méthanol, l'isopropanol, un phénol, l'acide acétique, un dialkylphosphite, l'acide borique, l'acide phosphorique, l'ammoniac, une amine, un amide, le dimercaptothiadiazole ou un dimercaptothiadiazole substitué de formule. où R est un atome d'hydrogène pour x = 1, ou R est un groupement hydrocarbyle pour x de 1 à 5.

11. Composition selon l'une des revendications 6 à 10, caractérisée en ce que, dans l'étape (ii), ledit composé à hydrogène actif est utilisé en une quantité molaire de 0,1 à 5 par mole de phosphore apporté par le sulfure de phosphore.

12. Composition selon l'une des revendications 6 à 11, caractérisée en ce que, dans l'étape (ii), la mise en contact avec ledit composé à hydrogène actif est effectuée à une pression comprise entre la pression atmosphérique et 0,5 MPa et à une température de 60 à 130°C.

13. Composition selon l'une des revendications 6 à 12, caractérisée en ce qu'elle est préparée au sein d'un solvant bouillant entre 60 et 150°C.

14. Utilisation d'une composition selon l'une des revendications 1 à 5 comme additif dans une huile minérale ou synthétique, ou dans une graisse lubrifiante, à une concentration de 0,5 à 20 % en maseé

15. Utilisation d'une composition selon l'une des revendications 6 à 12 comme additif dans une huile minérale ou synthétique, ou dans une graisse lubrifiante, à une concentration de 0,5 à 20% en masse.

## Patentansprüche

1. Thiophosphor-Additiv-Zusammensetzung, dadurch gekennzeichnet, daß sie erhalten wird durch Umsetzung eines mit Natrium- oder Calciumcarbonat überbasisch gemachten Natrium- oder Calciumsulfonats, das 0,9 bis 10 Basenäquivalente pro kg aufweist, mit einem Phosphorsulfid, das in einem solchen Mengenanteil verwendet wird, daß das Molverhältnis von Phosphor zu Basenäquivalent des überbasisch gemachten Sulfonats 0,002 bis 0,15 beträgt.

2. Zusammensetzung nach Anspruch 1, dadurch gekennzeichnet, daß das Phosphorsulfid ausgewählt wird aus der Gruppe P₄S₇, P₄S₉ und P₄S₁₀.

3. Zusammensetzung nach einem der Ansprüche 1 und 2, dadurch gekennzeichnet, daß es sich bei dem Phosphorsulfid um P₄S₁₀ handelt.

4. Zusammensetzung nach einem der Ansprüche 1 bis 3, dadurch gekennzeichnet, daß die Reaktion bei einem Druck zwischen Atmosphärendruck und 0,5 MPa und bei einer Temperatur von 60 bis 130°C durchgeführt wird.

5. Zusammensetzung nach einem der Ansprüche 1 bis 4, dadurch gekennzeichnet, daß sie im Milieu eines zwischen 60 und 150°C siedenden Kohlenwasserstoff-Lösungsmittels hergestellt worden ist.

6. Thiophosphor-Additiv-Zusammensetzung, dadurch gekennzeichnet, daß sie nach einem Verfahren erhalten worden ist, das umfaßt:
i) die Umsetzung eines mit Natrium- oder Calciumcarbonat überbasisch gemachten Natrium- oder Calciumsulfonats, das 0,9 bis 10 Basenäquivalente pro kg aufweist, mit einem Phosphorsulfid, das in einem solchen Mengenanteil verwendet wird, daß das Molverhältnis von Phosphor zu Basenäquivalent des überbasisch gemachten Sulfonats 0,002 bis 0,15 beträgt; und
ii) das Inkontaktbringen des erhaltenen Produkts mit mindestens einer Verbindung mit aktivem Wasserstoff, ausgewählt aus Wasser, den Alkoholen, Phenolen, Carbonsäuren, Säureestern, Mineralsäuren, Mineralbasen, Aminen, Amiden und Mercaptanen.

7. Zusammensetzung nach Anspruch 6, dadurch gekennzeichnet, daß in der Stufe (i) das Phosphorsulfid ausgewählt wird aus der Gruppe P₄S₇, P₄S₉ und P₄S₁₀.

8. Zusammensetzung nach einem der Ansprüche 6 und 7, dadurch gekennzeichnet, daß in der Stufe (i) als Phosphorsulfid P₄S₁₀ verwendet wird.

9. Zusammensetzung nach einem der Ansprüche 6 bis 8, dadurch gekennzeichnet, daß in der Stufe (i) die Reaktion bei einem Druck zwischen Atmosphärendruck und 0,5 MPa und bei einer Temperatur von 60 bis 130°C durchgeführt wird.

10. Zusammensetzung nach einem der Ansprüche 6 bis 9, dadurch gekennzeichnet, daß in der Stufe (ii) die Verbindung mit aktivem Wasserstoff ausgewählt wird aus Wasser, Methanol, Isopropanol, einem Phenol, Essigsäure, einem Dialkylphosphit, Borsäure, Phosphorsäure, Ammoniak, einem Amin, einem Amid, Dimercaptothiadiazol oder einem substituierten Dimercaptothiadiazol der Formel worin R steht für ein Wasserstoffatom, falls x = 1, oder für eine Kohlenwasserstoffgruppe, falls x = 1 bis 5.

11. Zusammensetzung nach einem der Ansprüche 6 bis 10, dadurch gekennzeichnet, daß in der Stufe (ii) die Verbindung mit aktivem Wasserstoff in einer Menge von 0,1 bis 5 Mol pro Mol Phosphor, wie er in dem Phosphorsulfid enthalten ist, verwendet wird.

12. Zusammensetzung nach einem der Ansprüche 6 bis 11, dadurch gekennzeichnet, daß in der Stufe (ii) das Inkonaktbringen mit der Verbindung mit aktivem Wasserstoff bei einem Druck zwischen Atmosphärendruck und 0,5 MPa und bei einer Temperatur von 60 bis 130°C durchgeführt wird.

13. Zusammensetzung nach einem der Ansprüche 6 bis 12, dadurch gekennzeichnet, daß sie im Milieu eines zwischen 60 und 150°C siedenden Lösungsmittels hergestellt worden ist.

14. Verwendung einer Zusammensetzung nach einem der Ansprüche 1 bis 5 als Additiv in einem Mineralöl oder synthetischen Öl oder in einem Schmierfett in einer Konzentration von 0,5 bis 20 Massenprozent.

15. Verwendung einer Zusammensetzung nach einem der Ansprüche 6 bis 12 als Additiv in einem Mineralöl oder synthetischen Öl oder in einem Schmierfett in einer Konzentration von 0,5 bis 20 Massenprozent.

## Claims

1. Composition of thiophosphoretted additive characterized in that it is obtained by reacting a sodium or a calcium sulfonate surbasified by sodium or calcium carbonate, showing 0.9 to 10 basic equivalents per kilogram, with a phosphorus sulfide, used in such a proportion that the ratio of molar phosphorus to the basic equivalent of the surbasified sulfonate ranges from 0.002 to 0.15.

2. A composition according to claim 1 characterized in that said phosphorus sulfide is selected from P₄S₇, P₄S₉ and P₄S₁₀.

3. A composition according to one of claims 1 and 2 characterized in that said phosphorus sulfide is P₄S₁₀.

4. A composition according to one of claims 1 to 3 characterized in that the reaction is carried out at a pressure ranging from the atmospheric pressure to 0.5 MPa and at a temperature ranging from 60 to 130°C.

5. A composition according to one of claims 1 to 4 characterized in that it is prepared within a hydrocarbon solvent boiling between 60 and 150°C.

6. A composition of thiophosphoretted additive characterized in that it is obtained by a process comprising :
(i) reacting a sodium or a calcium sulfonate surbasified by sodium or calcium carbonate, showing 0.9 to 10 basic equivalents per kilogram, with a phosphorus sulfide, used in such a proportion that the ratio of molar phosphorus to the basic equivalent of the surbasified sulfonate ranges from 0.002 to 0.15; and
(ii) contacting the product obtained with at least one active hydrogen compound selected from water, alcohols, phenols, carboxylic acids, ester-acids, mineral acids, mineral bases, amines, amides and mercaptans.

7. A composition according to claim 6 characterized in that, in step (i), said phosphorus sulfide is selected from P₄S₇, P₄S₉ and P₄S₁₀.

8. A composition according to one of claim 6 and 7 characterized in that, in step (i), said phosphorus sulfde is P₄S₁₀.

9. A composition according to one of claim 6 to 8 characterized in that, in step (i), the reaction is carried out at a pressure ranging from the atmospheric pressure to 0.5 MPa and at a temperature ranging from 60 to 130°C.

10. A composition according to one of claims 6 to 9 characterized in that, in step (ii), said active hydrogen compound is selected from water, methanol, isopropanol, a phenol, acetic acid, a di-alkylphosphite, boric acid, phosphoric acid, ammonia, an amine, an amide, dimercaptothiadiazole or a substituted dimercaptothiadiazole of formula where R is an atom of hydrogen for x = 1, or R is a hydrocarbyl group for x ranging from 1 to 5.

11. A composition according to one of claims 6 to 10 characterized in that, in step (ii), said active hydrogen compound is used in a molar amount from 0.1 to 5 per mole of phosphorus brought by the phosphorus sulfide.

12. A composition according to one of claims 6 to 11 characterized in that, in step (ii), the contacting with said active hydrogen compound is performed at a pressure ranging from the atmospheric pressure to 0.5 MPa and at a temperature ranging from 60 to 130°C.

13. A composition according to one of claims 6 to 12 characterized in that it is prepared within a hydrocarbon solvent boiling between 60 and 150°C.

14. The use of a composition according to one of claims 1 to 5 as an additive in a mineral or synthetic oil, or in a lubricating grease, at a concentration of 0.5 to 20 % by weight.

15. The use of a composition according to one of claims 6 to 12 as an additive in a mineral or synthetic oil, or in a lubricating grease, at a concentration of 0.5 to 20 % by weight.
